# FASCICULE DE BREVET EUROPEEN

(11) **EP 4 214 580 B1**
(45) Date de publication et mention de la délivrance du brevet: **24.12.2025**
(21) Numéro de dépôt: 21769740.8
(22) Date de dépôt: 31.08.2021
(51) Int. Cl.: G04B 15/14, G04B 31/08

(54) **COMPOSANT DE MICROMÉCANIQUE, NOTAMMENT UN MOBILE D'HORLOGERIE, NOTAMMENT UN MOBILE D'ÉCHAPPEMENT, DONT LA SURFACE EST OPTIMISÉE**
MIKROMECHANISCHE KOMPONENTE, INSBESONDERE EINE UHRENTRIEBFEDER, INSBESONDERE EINE HEMMUNGSTRIEBFEDER, MIT OPTIMIERTER KONTAKTFLÄCHE
MICROMECHANICAL COMPONENT, IN PARTICULAR A TIMEPIECE MOBILE, IN PARTICULAR AN ESCAPEMENT MOBILE, WITH OPTIMISED CONTACT SURFACE

(30) Priorité: 15.09.2020 EP 20196229
(43) Date de publication de la demande: 26.07.2023
(73) Titulaire: ETA SA Manufacture Horlogère Suisse, 2540 Grenchen (CH)
(72) Inventeur: NICOUD, Serge, 2108 Couvet (CH); VIGNIER, Samuel, 55210 Saint-Maurice-sous-les-Côtes (FR); RODER, Sébastien, 2502 Bienne (CH); HELFER, Jean-Luc, 2525 Le Landeron (CH); CHARBON, Christian, 2054 Chézard-St-Martin (CH); KOHLER, Frédéric, 1754 Avry-sur-Matran (CH)
(74) Mandataire: ICB SA
(86) Numéro de dépôt international: PCT/EP2021/074026
(87) Numéro de publication internationale: WO 2022/058159

(56) Documents cités:
- EP-A1- 2 586 879
- EP-A1- 3 171 230
- WO-A2-2008/052378
- CH-A- 514 873

## Description

### Domaine de l'invention

L'invention concerne un composant de micromécanique, notamment un mobile d'horlogerie dont la surface est optimisée, notamment un mobile d'échappement.

L'invention concerne encore un mécanisme d'échappement d'horlogerie comportant au moins un mobile à caractère amagnétique constituant une roue d'échappement ou une ancre.

L'invention concerne le domaine des mécanismes d'horlogerie, et plus particulièrement des mécanismes d'échappement comportant au moins une roue d'échappement et au moins une ancre, dont au moins l'un d'eux est à caractère amagnétique.

### Arrière-plan de l'invention

Dans les mécanismes d'échappement d'horlogerie à ancre suisse, les roues d'échappement à ancre suisse sont historiquement en acier nickelé, et sont sensibles aux champs magnétiques.

On connaît des alternatives avec des matériaux comme le nickel-phosphore NiP12 mis en oeuvre par procédé « LIGA » (Lithographie und Galvano-Abformung », qui ont un comportement amagnétique.

Toutefois l'emploi de tels matériaux, nickel-phosphore, ou analogues, peut se révéler sensible dans certaines conditions climatiques, qui sont susceptibles d'entraîner une dégradation des performances, notamment en termes de régularité d'amplitude, d'arrêts, ou encore de vieillissement, surtout quand les deux composants antagonistes du couple de frottement sont réalisés dans des matériaux LIGA similaires.

Le document WO 2008/052 378 A2 divulgue l'exemple d'une pièce d'horlogerie réalisée dans un matériau comportant du nickel et du phosphore, et revêtue en surface d'un autre matériau.

### Résumé de l'invention

L'invention se propose de résoudre le problème technique de la tenue du lubrifiant horloger habituel, et plus particulièrement de garantir un effet épilame, dans les conditions climatiques usuelles, sur des composants en LIGA NiP12, ou similaire, non ferromagnétique, en particulier sur des roues d'échappement à ancre suisse.

A cet effet, l'invention concerne un composant micromécanique dont la surface est optimisée, notamment un mobile d'horlogerie, notamment un mobile d'échappement, selon la revendication 1.

L'invention concerne encore un mécanisme d'échappement d'horlogerie comportant au moins un tel mobile constituant une roue d'échappement ou une ancre.

### Description détaillée des modes de réalisation préférés

L'invention concerne le domaine des composants de micromécanique, et plus particulièrement des mobiles d'horlogerie.

L'invention se propose de résoudre notamment le problème technique de la tenue du lubrifiant horloger habituel, dans les conditions climatiques usuelles, sur des composants en LIGA NiP12, ou similaire, non ferromagnétique, en particulier sur des roues d'un mécanisme d'échappement à ancre suisse.

Dans les mécanismes d'échappement d'horlogerie à ancre suisse, le contact entre la levée en rubis de l'ancre et la dent de la roue d'échappement est particulièrement sensible, de même que le contact entre la fourchette et la cheville de plateau ou entre la fourchette et les butées d'ancre.

Il s'agit en particulier d'assurer la présence de lubrifiant sur les surfaces de contact entre la roue d'échappement et l'ancre, et de réduire le vieillissement de la roue d'échappement et de l'ancre.

Le problème principal est la perte d'effet épilame sur la planche de la roue d'échappement, qui provoque un étalement de l'huile et une perte de lubrification au contact entre la dent de la roue et la levée en rubis.

La stabilité de la lubrification au contact entre les levées de l'ancre et la roue d'échappement doit permettre de garantir la constance de l'amplitude.

A cet effet, l'ajout d'un revêtement sous la forme d'une couche de nickel galvanique (Ni) préférentiellement, ou de nickel chimique (par exemple NiP6-9), ou encore de nickel-bore déposé par voie chimique, sur une roue d'échappement en LIGA NiP12 permet d'améliorer grandement les performances des mouvements.

En effet, il a été démontré par différents tests que cette amélioration notable est liée à une meilleure tenue de l'épilame en conditions climatiques prédéterminées, par exemple à 50° Celsius et à un taux d'hygrométrie de 90%. Un meilleur accrochage de l'épilame sur la matière a été constaté par les inventeurs quand la quantité de phosphore en surface est réduite, et par conséquent, la tenue du lubrifiant est d'autant meilleure que la quantité de phosphore est faible.

Dans une variante, le revêtement de nickel galvanique peut être un alliage, par exemple Ni-Fe, ou Ni-W, ou autre.

Ainsi l'invention concerne un composant de micromécanique, notamment un mobile d'horlogerie.

Ce composant est avantageusement réalisable par un procédé de fabrication de mobile d'horlogerie, selon lequel on réalise un substrat avec un premier matériau comportant au moins du nickel et du phosphore, on met en forme ce substrat à la géométrie du mobile, et on effectue un revêtement du substrat, par voie galvanique et/ou chimique, au niveau d'au moins une surface du substrat du mobile, avec au moins un deuxième matériau de faible épaisseur, notamment inférieure à 10 micromètres, qui constitue une couche périphérique du mobile au niveau de cette au moins une surface du substrat du mobile, et qui comporte uniquement du nickel et du bore.

Plus particulièrement, ce premier matériau est amagnétique.

Plus particulièrement, ce deuxième matériau est amagnétique. Plus précisément, il présente un caractère amagnétique.

On remarque que le nickel n'est pas amagnétique, et que le NiP6-9% ne l'est pas forcément, c'est la faible épaisseur du dépôt qui confère à la pièce son caractère amagnétique

Dans une réalisation particulière, le substrat est un nickel-phosphore de formulation NiPx, avec x compris entre 1% et 15% en masse, ou plus particulièrement avec x compris entre 10% et 15% en masse, cette dernière plage permettant de garantir le caractère amagnétique du revêtement.

D'une façon non revendiquée, le revêtement recouvrant le substrat est pauvre en phosphore et son épaisseur est non limitativement comprise entre 0.2 micromètre et 10.0 micromètres, et, plus particulièrement encore comprise entre 0.2 micromètre et 2.0 micromètres.

Préférentiellement, le revêtement présente une épaisseur de 0,5 micromètre.

Le traitement de recouvrement avec un revêtement pauvre en phosphore, selon l'invention, peut se faire par voie galvanique.

Il est possible d'appliquer un traitement thermique au substrat avant l'opération de dépôt, notamment galvanique, ou bien, encore, d'appliquer un traitement thermique à l'ensemble formé par le substrat et son revêtement après l'opération de dépôt, notamment galvanique.

Il est aussi possible d'appliquer un traitement chimique au substrat pour modifier ses caractéristiques superficielles de façon à faciliter l'accroche du revêtement, notamment par voie galvanique.

Dans une alternative non revendiquée, le traitement de recouvrement avec un revêtement pauvre ou nul en phosphore, selon l'invention peut se faire par voie chimique, selon un procédé d'application de nickel chimique, qui peut être du nickel pur, ou bien un nickel-phosphore pauvre en phosphore, par exemple de NiP6-9, avec de 6% à 9% en masse de phosphore, ou bien encore un nickel-bore NiB.

L'ajout d'une couche de nickel, ou de NiP6-9, ou de NiB, permet d'augmenter la stabilité de l'épilame en toutes conditions climatiques, l'accroche de l'épilame et donc la tenue de n'importe quel lubrifiant horloger usuel.

Plus particulièrement, l'épilame utilisé est une formulation à base de fluor.

Le lubrifiant peut, encore, être déposé sur un mobile d'échappement avec un complément sous forme d'une pâte à base de bisulfure de molybdène MoS2, qui joue le rôle de lubrifiant et d'éponge à lubrifiant.

De façon avantageuse, le mobile d'échappement concerné a une géométrie permettant de réduire au minimum les surfaces de contact, par exemple on privilégie l'emploi d'une ancre bercée, qui est une ancre dont les faces actives de la fourchette, destinées à venir en contact avec la cheville de plateau et les butées, sont arrondies, ce qui permet d'avoir un point de contact à la place d'une ligne de contact.

Une réalisation innovante de mécanisme d'échappement comporte une ancre en LIGA, ou une ancre dont au moins les palettes sont en LIGA. Dans un tel cas, les parties en LIGA de l'ancre sont soumises au même problème, et la même solution est applicable.

L'invention permet de garantir des conditions de vieillissement normal, une constance de l'amplitude, et l'absence d'arrêt, notamment en présence d'ancres en nickel-phosphore LIGA bercées, lesquelles assurent une meilleure tenue au choc que des ancres en silicium, par exemple.

Ainsi, de façon préférée, on met en oeuvre un procédé de fabrication d'un tel composant de micromécanique, notamment un mobile d'horlogerie, selon lequel :
- on fabrique un substrat avec un premier matériau comportant au moins du nickel et du phosphore, et
- on effectue un revêtement de ce substrat, au niveau d'au moins une surface du substrat du mobile, avec au moins un deuxième matériau qui constitue une couche périphérique du mobile au niveau de cette au moins une surface du substrat ;
- cet au moins un deuxième matériau comporte uniquement du nickel et du bore.

Plus particulièrement, on effectue ce revêtement du substrat, au niveau d'au moins une surface jouxtant une surface frottante du mobile, avec cet au moins un deuxième matériau, qui constitue une couche périphérique du mobile au niveau de cette au moins une surface jouxtant une surface frottante. Par « jouxtant » on entend que les deux surfaces sont contiguës, ou au moins tangentes, leur intersection n'est pas vide, même si elle est limitée à un isthme de très petite section.

Un tel composant micromécanique, notamment un mobile d'horlogerie, comporte ainsi une surface optimisée.

Ce composant de micromécanique, et plus particulièrement ce mobile d'horlogerie, comporte un substrat dans un premier matériau comportant au moins du nickel et du phosphore. Selon l'invention, ce substrat est recouvert, au niveau d'au moins une surface du substrat du mobile, par un revêtement d'un deuxième matériau comportant uniquement du nickel et du bore, et le deuxième matériau constitue la couche périphérique du mobile au niveau de la au moins une surface du substrat.

Plus particulièrement, le revêtement du substrat recouvre le substrat au niveau de surfaces du mobile autres que les surfaces de guidage du mobile pour son pivotement ou pour son guidage selon un degré de liberté unique. Plus particulièrement encore, le revêtement du substrat recouvre le substrat au niveau de toutes les surfaces du mobile autres que les surfaces de guidage.

Plus particulièrement, le substrat est recouvert, au niveau d'au moins une surface jouxtant une surface frottante du mobile, par un revêtement d'un deuxième matériau comportant uniquement du nickel et du bore, et le deuxième matériau constitue la couche périphérique du mobile au niveau de la au moins une surface jouxtant une surface frottante.

Plus particulièrement, le revêtement recouvre le substrat au niveau d'au moins une surface jouxtant des surfaces frottantes du mobile autres que les surfaces de guidage du mobile pour son pivotement ou pour son guidage selon un degré de liberté unique.

Plus particulièrement encore, le revêtement du substrat recouvre le substrat au niveau de toutes les surfaces jouxtant des surfaces frottantes du mobile autres que les surfaces de guidage du mobile pour son pivotement ou pour son guidage selon un degré de liberté unique.

Encore plus particulièrement, le revêtement du substrat recouvre le substrat au niveau de toutes les surfaces jouxtant des surfaces frottantes du mobile y compris les surfaces de guidage du mobile pour son pivotement ou pour son guidage selon un degré de liberté unique.

Plus particulièrement, le revêtement du substrat recouvre le substrat au niveau de toutes les surfaces du mobile y compris les surfaces de guidage du mobile pour son pivotement ou pour son guidage selon un degré de liberté unique.

Plus particulièrement, le premier matériau comporte uniquement du nickel et du phosphore.

Plus particulièrement, le premier matériau comporte du phosphore avec une proportion en masse comprise entre 1% et 15%. Plus particulièrement encore, le premier matériau est amagnétique et comporte du phosphore avec une proportion en masse de phosphore comprise entre 10% et 15%.

Plus particulièrement, et d'une façon non revendiquée, on choisit le deuxième matériau avec une proportior en masse de phosphore inférieure ou égale à 15%. Plus particulièrement, on choisit le deuxième matériau amagnétique avec une proportion en masse de phosphore comprise entre 10% et 15%.

Dans une alternative non revendiquée, on choisit le deuxième matériau avec une proportion en masse de phosphore comprise entre 6% et 12%. Dans une autre alternative non revendiquée, on choisit le deuxième matériau avec une proportion en masse de phosphore comprise entre 1% et 6%. Dans une autre alternative non revendiquée, on choisit le deuxième matériau avec une proportion en masse de phosphore inférieure ou égale à 1%.

Plus particulièrement, et d'une façon non revendiquée, le deuxième matériau comporte uniquement du nickel et du phosphore.

Plus particulièrement, le deuxième matériau comporte du bore. Selon l'invention, le deuxième matériau comporte uniquement du nickel et du bore.

Plus particulièrement, et d'une façon non revendiquée, le deuxième matériau est constitué de nickel pur.

Le revêtement présente une épaisseur inférieure à 10 micromètres. Plus particulièrement encore, le revêtement présente une épaisseur inférieure à 5 micromètres. Encore plus particulièrement, le revêtement présente une épaisseur comprise entre 0.2 micromètre et 2.0 micromètres.

Préférentiellement, l'épaisseur du revêtement est de 0.5 micromètre.

Dans une autre variante encore, on applique le revêtement avec une épaisseur inférieure à 0.2 micromètre, notamment au voisinage de 0.1 micromètre.

L'invention concerne encore un mécanisme d'horlogerie, notamment mais non limitativement un mécanisme d'échappement. Dans cette application avantageuse, le mécanisme d'échappement d'horlogerie comporte au moins un tel mobile, par exemple, formé par une roue d'échappement ou une ancre.

Ce mobile comporte un substrat réalisé dans un premier matériau comportant au moins du nickel et du phosphore, le substrat étant recouvert, au niveau de toutes les surfaces jouxtant les surfaces frottantes du mobile, par un revêtement réalisé dans un deuxième matériau comportant uniquement du nickel et du bore.

Le deuxième matériau constitue la couche périphérique du mobile au niveau des surfaces jouxtant les surfaces frottantes que comporte le mobile pour coopérer avec une ancre ou une roue d'échappement ou un balancier.

Le mobile peut avantageusement recevoir, sur ses surfaces frottantes, une substance lubrifiante, par exemple une huile ou une graisse de synthèse adaptée aux applications microtechniques de précision, connue de l'homme du métier de l'horlogerie. Une telle substance lubrifiante peut être combinée à une pâte à base de bisulfure de molybdène MoS2.

Le mobile peut avantageusement également recevoir une couche d'épilame sur au moins une surface du revêtement autre que ses surfaces frottantes afin de permettre une meilleure tenue de la substance lubrifiante.

## Revendications

1. Mobile d'horlogerie comportant un substrat dans un premier matériau comportant au moins du nickel et du phosphore, **caractérisé en ce que** ledit substrat est recouvert, au niveau d'au moins une de ses surfaces, par un revêtement d'un deuxième matériau comportant uniquement du nickel et du bore, et **en ce que** ledit deuxième matériau constitue une couche périphérique dudit mobile au niveau de ladite au moins une surface du substrat dudit mobile.

2. Mobile selon la revendication 1, **caractérisé en ce que** ledit substrat est recouvert, au niveau d'au moins une surface jouxtant une surface frottante dudit mobile, par un revêtement dudit deuxième matériau, qui constitue la couche périphérique dudit mobile au niveau de ladite au moins une surface jouxtant une surface frottante dudit mobile.

3. Mobile selon la revendication 1 ou 2, **caractérisé en ce que** ledit premier matériau comporte du phosphore avec une proportion en masse comprise entre 1% et 15%.

4. Mobile selon la revendication 3, **caractérisé en ce que** ledit premier matériau est amagnétique et comporte du phosphore avec une proportion en masse de phosphore comprise entre 10% et 15%.

5. Mobile selon l'une des revendications 1 à 4, **caractérisé en ce que** ledit premier matériau comporte uniquement du nickel et du phosphore.

6. Mobile selon la revendication 1 à 5, **caractérisé en ce que** ledit deuxième matériau a une épaisseur inférieure à 10 micromètres.

7. Mobile selon la revendication 6, **caractérisé en ce que** ledit deuxième matériau a une épaisseur comprise entre 0.2 micromètre et 2.0 micromètres.

8. Mécanisme d'échappement d'horlogerie comportant au moins un mobile selon l'une des revendications 1 à 7, constituant une roue d'échappement ou une ancre.

9. Mécanisme selon la revendication 8, comprenant une substance lubrifiante sur les surfaces frottantes du mobile.

10. Mécanisme selon la revendication 9, comprenant une couche d'épilame sur au moins une surface du revêtement autre que ses surfaces frottantes.

## Patentansprüche

1. Uhrwerksdrehteil, umfassend ein Substrat aus einem ersten Material, umfassend zumindest Nickel und Phosphor, **dadurch gekennzeichnet, dass** das Substrat auf zumindest einer seiner Oberflächen mit einer Plattierung aus einem zweiten Material, das nur Nickel und Bor umfasst, bedeckt ist, und dass das zweite Material eine periphere Schicht des Drehteils auf der zumindest einen Oberfläche des Substrats des Drehteils bildet.

2. Drehteil nach Anspruch 1, **dadurch gekennzeichnet, dass** das Substrat auf zumindest einer Oberfläche, die an eine Reibungsoberfläche des Drehteils angrenzt, mit einer Plattierung aus dem zweiten Material bedeckt ist, welche die periphere Schicht des Drehteils auf der zumindest einen Oberfläche bildet, die an eine Reibungsoberfläche des Drehteils angrenzt.

3. Drehteil nach Anspruch 1 oder 2, **dadurch gekennzeichnet, dass** das erste Material Phosphor mit einem Gewichtsanteil zwischen 1 % und 15 % umfasst.

4. Drehteil nach Anspruch 3, **dadurch gekennzeichnet, dass** das erste Material nichtmagnetisch ist und Phosphor mit einem Gewichtsanteil an Phosphor zwischen 10 % und 15 % umfasst.

5. Drehteil nach einem der Ansprüche 1 bis 4, **dadurch gekennzeichnet, dass** das erste Material nur Nickel und Phosphor umfasst.

6. Drehteil nach einem der Ansprüche 1 bis 5, **dadurch gekennzeichnet, dass** das zweite Material eine Dicke von weniger als 10 Mikrometern aufweist.

7. Drehteil nach Anspruch 6, **dadurch gekennzeichnet, dass** das zweite Material eine Dicke im Bereich von zwischen 0,2 Mikrometern und 2,0 Mikrometern aufweist.

8. Horologischer Hemmungsmechanismus, umfassend zumindest ein Drehteil nach einem der Ansprüche 1 bis 7, das ein Hemmungsrad oder einen Anker bildet.

9. Mechanismus nach Anspruch 8, umfassend eine Schmiersubstanz auf den Reibungsoberflächen des Drehteils.

10. Mechanismus nach Anspruch 9, umfassend eine Epilamschicht auf zumindest einer Oberfläche der Plattierung, die nicht eine ihrer Reibungsoberflächen ist.

## Claims

1. A horology mobile comprising a substrate made of a first material comprising at least nickel and phosphorus, **characterised in that** said substrate is covered, on at least one of its surfaces, by a plating made of a second material comprising only nickel and boron, and **in that** said second material constitutes a peripheral layer of said mobile on said at least one surface of the substrate of said mobile.

2. The mobile according to claim 1, **characterised in that** said substrate is covered, on at least one surface adjoining a friction surface of said mobile, by a plating made of said second material, which constitutes the peripheral layer of said mobile on said at least one surface adjoining a friction surface of said mobile.

3. The mobile according to claim 1 or 2, **characterised in that** said first material comprises phosphorus with a proportion by weight comprised between 1% and 15%.

4. The mobile according to claim 3, **characterised in that** said first material is non-magnetic and comprises phosphorus with a proportion by weight of phosphorus comprised between 10% and 15%.

5. The mobile according to any of claims 1 to 4, **characterised in that** said first material only comprises nickel and phosphorus.

6. The mobile according to any of claims 1 to 5, **characterised in that** said second material has a thickness of less than 10 micrometres.

7. The mobile according to claim 6, **characterised in that** said second material has a thickness comprised between 0.2 micrometres and 2.0 micrometres.

8. A horological escapement mechanism comprising at least one mobile according to any of claims 1 to 7, constituting an escapement wheel or a pallet.

9. The mechanism according to claim 8, comprising a lubricating substance on the friction surfaces of the mobile.

10. The mechanism according to claim 9, comprising an epilame layer on at least one surface of the plating other than its friction surfaces.
